# FASCICULE DE BREVET EUROPEEN

(11) **EP 0 297 004 B1**
(45) Date de publication et mention de la délivrance du brevet: **08.05.1991**
(21) Numéro de dépôt: 88420216.9
(22) Date de dépôt: 22.06.1988
(51) Int. Cl.: C22F 1/00

(54) **Utilisation d'un procédé pour améliorer la ductilité d'un produit en alliage à transformation martensitique**
Verwendung eines Verfahrens zur Verbesserung eines Produktes aus einer martensitischen Umwandlungslegierung
Use of a Process for improving the ductility of a product made from a martensitic transformation alloy

(30) Priorité: 24.06.1987 FR 8709272
(43) Date de publication de la demande: 28.12.1988
(73) Titulaire: CEZUS Compagnie Européenne du Zirconium, F-92400 Courbevoie (FR)
(72) Inventeur: Prandi, Bernard, F-74120 Faverges (FR); Dubertret, Alain, F-92130 Sèvres (FR)
(74) Mandataire: Vanlaer, Marcel

(56) Documents cités:
- EP-A- 0 035 069
- EP-A- 0 161 066
- EP-A- 0 161 952
- JEE, vol. 20, no. 201, septembre 1983, pages 89-93; S. IZUNO: "The remarkable shape-memory alloys: The petals move to the temperature"

## Description

La présente invention concerne l'utilisation d'un traitement thermique pour l'amélioration de la ductilité d'un demi-produit en alliage métallique à transformation martensitique au moyen d'une succession de traitements à chaud et à froid, en particulier pour faciliter la transformation de demi-produits en alliage à mémoire de forme.

Par le document EP-A-0 161 952, on connaît un processus d'éducation d'un objet en alliage métallique à transformation martensitique "à mémoire de forme", ce processus consistant à imposer à l'objet, sur un ou plusieurs cycles, une série de contraintes thermiques et/ou mécaniques, l'objet étant par exemple, dans chaque cycle, traité en phase austénitique puis déformé et refroidi en phase martensitique. Ce processus d'éducation est utilisé pour conférer une meilleure précision de mémoire de forme.

Selon une préoccupation différente, celle de la fabrication des produits, beaucoup d'alliages à transformation martensitique présentent une déformabilité à froid médiocre, ce qui est particulièrement gênant lorsqu'ils doivent être livrés en demi:produits d'épaisseur ou de diamètre faible, par exemple compris(e) entre 0,5 et 3 mm. Cette ductilité insuffisante vis-à-vis de déformations telles que le laminage, le tréfilage, l'étirage ou le martelage affecte particulièrement la transformation en demi-produits de certains alliages à mémoire de forme. Ainsi, les alliages des type Ti-Ni 50/50 at % et Cu-Al 14 at %-Ni 4 at % ont typiquement des taux de déformation entre recuits de 10% ou moins, ce qui rend leur transformation à froid exagérément longue et coûteuse.

La demanderesse s'est donnée pour tâche de trouver un moyen pour surmonter cet inconvénient, c'est-à-dire pour améliorer notablement la ductilité de tels alliages vis-à-vis des transformations à froid, aucune solution à ce problème n'étant à sa connaissance connue.

### Exposé de l'invention

L'invention a pour objet l'utilisation d'un traitement thermique d'un demi-produit en alliage à transformation martensitique, comportant en succession un traitement froid en dessous de la température Mₛ de début de transformation martensitique du demi-produit et un traitement chaud à température au moins égale à 700°C, pour améliorer la ductilité du dit demi-produit vis à vis de ses corroyages successifs, caractérisé en ce que après un corroyage du dit demi produit on le soumet à un cycle du dit traitement thermique, le traitement froid du dit cycle étant effectué à température à la fois inférieure à -50°C et à (Mₛ-50°C), et le traitement chaud n'entraînant pas la recristallisation du produit sauf s'il constitue le dernier traitement thermique.

On soumet éventuellement ledit demi-produit à au moins un cycle supplémentaire succédant audit premier cycle, le traitement froid de ce cycle supplémentaire étant à température inférieure à la fois à -50°C et à (Mₛ-30°C) et son traitement chaud étant à température au moins égale à 600°C et n'entraînant pas la recristallisation du dit demi-produit lorsqu'il n'est pas le dernier traitement thermique. Les traitements froids et chauds des cycles successifs sont alternés.

Après chaque traitement thermique chaud ou froid, on fait habituellement revenir pour des raisons pratiques à la température ambiante le produit traité. Chaque traitement chaud a un effet d'homogénéisation et de relâchement des contraintes internes, relâchement incomplet puisqu'il n'y a pas recristallisation, les contraintes résiduelles ayant alors un effet favorable pour le traitement froid qui lui succède. Chaque traitement froid entraîne une cristallisation de martensite fine, et la succession des traitements entraîne une homogénéisation avec adoucissement de la matrice et, en phase martensitique, une cristallisation de plus en plus fine et tendant vers l'isotropie.

Le procédé de l'invention permet d'obtenir, en un ou plusieurs cycles selon l'alliage considéré, une ductilité exceptionnelle se traduisant par exemple par une multiplication par 3 de l'allongement de rupture de l'essai de traction, l'amélioration de ductilité du produit à transformation martensitique traité est progressive, l'effet d'amélioration de chacun des cycles successifs allant en décroissant, de sorte qu'on peut en pratique se limiter à au plus 5 cycles et typiquement à 3 cycles, 80 à 95% de l'amélioration possible de ductilité étant alors obtenue.

Les modifications surprenantes, en particulier l'amélioration de ductilité causées dans le produit par le ou les cycles de traitements thermiques selon l'invention, peuvent être en partie comprises au moyen d'une hypothèse explicative. Dans l'état initial du produit traité, il existerait à l'échelle microscopique et submicroscopique une dispersion importante des domaines de températures de transition austenite/martensite locaux autour des températures de transition moyennes telles que "Mₛ". La position de la température du traitement froid de l'invention par rapport à "Mₛ" permet alors d'obtenir la transformation martensitique dans la totalité ou la presque totalité des micro-zones du produit, tandis que le niveau de cette température de traitement plus faible que -50°C conduit, en combinaison avec les contraintes résiduelles du produit, à une cristallisation fine de martensite favorisant les effets d'homogénéisation ultérieurs. Cet effet d'un traitement froid se produit plus sûrement pour la totalité des micro-zones du produit lorsque sa température est encore plus faible par rapport à Mₛ et en pratique inférieure alors à (Mₛ-100°C). On a remarqué que, sans doute à cause du resserrement des intervalles de températures de transition locaux autour de Mₛ dû aux premiers traitements, on pouvait sans inconvénient remonter un peu les températures de traitement froid des cycles suivant éventuellement le premier cycle par rapport à la température "Mₛ", ce qui est intéressant pour une fabrication industrielle. Pour les cycles suivant le premier, on peut ainsi avoir une température maximale de (Mₛ-30°C) au lieu de (Mₛ-50°C) dans le cas général, et de (Mₛ-80°C) au lieu de (Mₛ-100°C) dans le cas des réglages préférentiels du traitement froid, cette ou ces températures de froid restant par ailleurs inférieures à -50°C. Dans le cas du ou des traitements chauds, le niveau de la température est important en lui-même pour produire un effet d'homogénéisation et un relâchement des contraintes, cette température étant alors largement au-dessus des températures de transition des microzones du produit, les températures "Mₛ" des alliages à transformation martensitique étant typiquement comprises entre -200°C et +250°C.

La température minimale du ou des traitements chauds peut être rapprochée de "Mₛ" comme la température du ou des traitements froids lors des éventuels cycles suivants, cette température de traitement chaud restant alors au moins égale à 600°C.

Par ailleurs, de façon à conserver l'état homogénéisé ou partiellement homogénéisé produit par le traitement chaud ou par chacun des traitements chauds, il est préférable de refroidir le produit par trempe, typiquement une trempe à l'eau, après ce ou ces traitements chauds.

Lorsque le produit à traiter est à l'état corroyé à chaud, il est préférable de commencer le premier cycle de traitements selon l'invention, qui peut être le seul cycle de traitements, par son traitement froid.

Au contraire, lorsque le produit à traiter est dans un état corroyé à froid, il vaut mieux commencer le premier cycle de traitements par son traitement chaud, de façon à avoir des contraintes internes ajustées à un niveau faible avant le traitement froid.

On a trouvé que les traitements thermiques de l'invention pouvaient être brefs, ce qui est un grand avantage pour la fabrication industrielle: typiquement de quelques secondes à 5 min pour les traitements froids, de 30 s à 20 min pour les traitements chauds, les produits traités étant le plus souvent de diamètre ou épaisseur compris(e) entre 0,2 et 20 mm. Des agents de refroidissement habituels pour les traitements froids sont l'azote liquide (-196°C) et la neige carbonique (-70°C), le premier permettant de traiter dans de bonnes conditions selon l'invention tous les alliages de température "Mₛ" au moins égale à -145°C. Les traitements froids peuvent être faits par trempage dans l'agent refroidissant ou par passage au travers de cet agent, ou aspersion de cet agent.

Le procédé utilisé selon l'invention est particulièrement intéressant pour la transformation à froid des types d'alliages à mémoire de forme suivants:
A_ les alliages Ti-Ni sans autre addition à 48-52 at % de chaque métal, et les alliages Ti-Ni dopés par exemple au Fe, Zr, Cu, Al ou Co, l'un au moins de ces éléments remplaçant une partie du titane ou du nickel. Leurs températures "Mₛ" extrêmes vont de -200 à +120°C, leurs valeurs les plus courantes sont comprises entre -150 et +100°C. Les températures de traitement chaud sont alors comprises entre 700 et 900°C, les températures de recristallisation pour les durées de traitement utilisées étant elles-mêmes habituellement supérieures à 920°C. Ces températures de traitement sont typiquement comprises entre 750°C et 850°C, les durées des traitements ou temps de maintien à température du ou des produits étant alors typiquement de 1 à 5 min pour les produits minces de diamètre ou épaisseur au plus égal(e) à 2 mm, et de 5 à 15 min pour les produits plus épais de diamètre ou épaisseur compris(e) entre 2 et 15 mm.
   Les traitements froids utilisent typiquement de l'azote liquide ou de la neige carbonique.
B_ Les alliages à base cuivre (% en masse):
   · Cu-Zn-Al, typiquement à 26 à 29% de Zn et 3 à 8% de Al
   · Cu-Al-Ni, typiquement à 13 à 15% d'Al et 2 à 6% de Ni
   · Cu-Zn-Mn.

   Les températures "Mₛ" sont typiquement comprises entre -140°C et +200°C. On utilise un cycle de traitements thermiques selon l'invention, ou 2 à 5 cycles successifs. Le traitement chaud du premier cycle est de 1 à 15 min à température choisie entre 700 et 900°C, cette durée et cette température permettant d'éviter la recristallisation du produit. Les traitements chauds des cycles suivants d'une procédure à plusieurs cycles selon l'invention peuvent être au même niveau de température ou à température plus faible au moins égale à 600°C, comme indiqué dans l'exposé général de l'invention. Les traitements froids peuvent être très brefs, spécialement lorsqu'il s'agit de fils fins ou de produits minces et qu'ils sont faits au passage (par exemple par immersion locale ou aspersion d'azote liquide). Des essais de laboratoire sur des échantillons de tôle Cu-Zn-Al d'épaisseur 0,5 mm ont montré qualitativement que les cycles de traitements thermiques de l'invention pouvaient conduire à une simplification du processus d'éducation décrit dans la demande de brevet EP-A-0161952 et appliqué à des objets découpés dans ces échantillons, sans doute à cause de l'homogénéisation fine résultant des traitements selon l'invention. Cette amélioration de l'aptitude à l'éducation intéresse les divers alliages à mémoire de forme.
C_ Les alliages à base fer, par exemple des types Fe-Mn-Si, Fe-Cr-Mn et Fe-Cr-Si.

Outre une amélioration surprenante de la ductilité des produits en alliage à transformation martensitique facilitant considérablement leur transformation à froid ou à tiède, le procédé de l'invention apporte ainsi les avantages suivants:
- stabilisation des états austénitique et/ou martensitique, résultant de la modification avec resserrement des points et intervalles de transformation austénite/martensite locaux du produit;
- amélioration de l'aptitude à l'éducation des demi-produits en alliage à mémoire de forme.
- aucune traitement mécanique n'est associé aux traitements thermiques successifs du procédé de l'invention, ce qui facilite l'exécution de ce procédé.

### ESSAIS

Les essais qui suivent permettront d'illustrer l'application du procédé de l'invention et ses effets.

### Première série d'essais

On a utilisé des barres 18 mm brutes de filage à chaud en Cu-Al-Ni de 3 compositions (en % atomique)

Des rondelles d'épaisseur 3 mm découpées dans les barres des trois compositions ont été colaminées chacune à 900°C environ entre deux rondelles d'acier inoxydable du type AISI 304. L'appréciation de la ductilité est faite par la suite par simple essai de pliage. Les rondelles laminées, séparées de leurs couvertures d'acier inoxydable, ont été ensuite plongées 3 à 4 min dans l'azote liquide, puis après retour à l'ambiante traitées 1 min à température comprise entre 800° et 900°C et trempées à l'eau, l'ensemble de ces traitements froid et chaud constituant le premier cycle du procédé selon l'invention. On a constaté alors un accroissement de la ductilité peu perceptible pour (CI) dont la température de traitement froid est à 46°C au-dessous de Mₛ, et très net pour (C2) et (C3). On a continué sur une partie des échantillons de chaque nuance les cycles de traitements thermiques en allant jusqu'à un total de 15 cycles. Après le 3° cycle, (C2) et (C3) ont une très bonne ductilité, avec, comme on a pu le constater à l'ambiante pour (C3), une martensite fine distribuée de faon isotrope. La ductilité de (C1) est médiocre. Au bout de 15 cycles, (C2) et (C3) montrent en plus d'une très bonne ductilité une mémoire de forme. En ce qui concerne la ductilité, on a estimé que 90 à 95% de l'amélioration de ductilité était acquise au bout de 3 cycles.

### Deuxième série d'essais

On est parti d'un lingot de Ti-Ni 50/50 at % obtenu par fusion à l'arc sous vide. Ce lingot a été transformé en barres forgées puis traitées 30 min à 700°C, dans lesquelles on a usiné des éprouvettes 0 5 mm dont l'état (To) est l'état de référence, avec un allongement de rupture à l'essai de traction de 16,9%.

Sur les éprouvettes d'état (To), on a fait une déformation par allongement sur le banc de traction suivie de traitements thermiques et d'un essai de traction, selon quatre séquences différentes à partir de l'état (To):

### (T1)

· déformation avec allongement de 9,9%
· traitement 10 min dans l'azote liquide
· essai de traction: A% = 2,4.

### (T2)

· déformation avec allongement de 9,7%
· traitement 10 min à 500°C + trempe à l'eau
· essai de traction: A% = 11,6.

### (T3)

· déformation avec allongement de 9,8%
· traitement 10 min à 800°C + trempe à l'eau
· traitement 10 min dans l'azote liquide, retour à l'ambiante
· essai de traction: A% = 49.

### (T4)

· déformation avec allongement de 10%, provoquant la rupture de la barre
· par traitement à 800°C non suivi d'un traitement froid selon l'invention, on aurait obtenu un A% légèrement amélioré, soit environ 15 à 20%.

La séquence (T3) montre dans ce cas l'effet surprenant sur A% d'un seul cycle de traitements thermiques selon l'invention. Il est à remarquer que la température de début de recristallisation pour un traitement chaud de 10 min est, pour le présent alliage, de 910 à 920°C et que des risques de brûlure n'apparaissent qu'au-dessus de 950°C. L'augmentation considérable de l'allongement de traction correspond ici à une possibilité de déformation avec allongement de 35% environ, avant le traitement thermique de recuit ou d'adoucissement suivant, au lieu de moins de 10% précédemment.

L'utilisation d'un cycle de traitements thermiques selon l'invention au lieu du ou des recuits intermédiaires classiques permet de continuer la transformation avec des déformations importantes entre traitements intermédiaires.

## Revendications

1. Utilisation d'un traitement thermique d'un demi-produit en alliage à transformation martensitique, comportant en succession un traitement froid en-dessous de la température Mₛ de début de transformation martensitique du demi-produit et un traitement chaud à température au moins égale à 700°C, pour améliorer la ductilité dudit demi-produit vis à vis de ses corroyages successifs, caractérisé en ce que après un corroyage dudit demi-produit on le soumet à un cycle dudit traitement thermique, le traitement froid dudit cycle étant effectué à température à la fois inférieure à -50°C et à (Mₛ-50°C), et le traitement chaud n'entraînant pas la recristallisation du produit lorsqu'il n'est pas le dernier traitement thermique.

2. Utilisation selon la revendication 1, dans lequel on soumet ledit demi-produit à au moins un cycle supplémentaire succédant audit premier cycle, le traitement froid de ce cycle supplémentaire étant à température inférieure à la fois à -50°C et à (Mₛ-30°C) et son traitement chaud étant à température au moins égale à 600°C et n'entraînant pas la recristallisation dudit demi-produit lorsqu'il n'est pas le dernier traitement thermique, les traitements froids et chauds des cycles successifs étant alternés.

3. Utilisation selon l'une quelconque des revendications 1 ou 2, dans lequel ledit demi-produit est en alliage à mémoire de forme.

4. Utilisation selon l'une quelconque des revendications 1 à 3, dans lequel la température du traitement froid du premier cycle est inférieure à la fois à -50°C et à (Mₛ-100°C) et dans lequel les températures de traitement froid des éventuels cycles suivants sont inférieures à la fois à -50° et à (Mₛ-80°C).

5. Utilisation selon l'une quelconque des revendications 1 à 4, dans lequel on refroidit le produit par trempe à l'eau après le ou les traitements chauds.

6. Utilisation selon l'une quelconque des revendications 1 à 4, dans lequel on utilise comme agent de refroidissement du ou des traitements froids de l'azote liquide ou de la neige carbonique.

7. Utilisation selon l'une quelconque des revendications 1 à 6, dans lequel, lorsque le produit à traiter est dans l'état corroyé à chaud, on commence le premier cycle par son traitement froid.

8. Utilisation selon l'une quelconque des revendications 1 à 6, dans lequel, lorsque le produit à traiter est dans un état corroyé à froid, on commence le premier cycle par son traitement chaud.

9. Utilisation selon l'une quelconque des revendications 1 à 8, dans lequel les cycles de traitements thermiques sont au nombre de 1 à 5.

10. Utilisation selon l'une quelconque des revendications 1 à 9, ledit produit étant en alliage à mémoire de forme à base de Ti-Ni et en particulier en Ti-Ni avec 48 à 52 at % de Ni, la ou les températures de traitement chaud étant comprises entre 700° et 900°C.

11. Utilisation selon la revendication 10, dans lequel ledit produit a une épaisseur ou un diamètre ne dépassant pas 2 mm, la température et la durée du ou de chaque traitement chaud étant comprises respectivement entre 750° et 850°C et entre 1 et 5 minutes.

12. Utilisation selon la revendication 10, dans lequel ledit produit a une épaisseur ou un diamètre compris entre 2 et 5 mm, la température et la durée du ou de chaque traitement chaud étant comprises entre 750° et 850°C et entre 5 et 15 minutes.

13. Utilisaton selon l'une quelconque des revendications 1 à 9, ledit produit en alliage à transformation martensitique étant en alliage à mémoire de forme de l'un des types Cu-Al-Ni, Cu-Zn-Al ou Cu-Zn-Mn.

14. Utilisation selon l'une quelconque des revendications 1 à 9, ledit produit en alliage à transformation martensitique étant en alliage à mémoire de forme de l'un des types Fe-Mn-Si, Fe-Cr-Mn ou Fe-Cr-Si.

## Patentansprüche

1. Verwendung einer thermischen Behandlung eines Zwischenprodukts aus einer Legierung mit martensitischer Umwandlung, die aufeinanderfolgend eine Kaltbehandlung unterhalb der Temperatur Mₛ des Beginns der martensitischen Umwandlung des Zwischenprodukts und eine Wärmebehandlung bei einer Temperatur von mindestens gleich 700°C beinhaltet, um die Duktilität des Zwischenprodukts im Hinblick auf meine folgenden Knetbearbeitungen zu verbessern, dadurch **gekennzeichnet**, daß das Zwischenprodukt nach einer Knetbearbeitung einem Zyklus der thermischen Behandlung unterzogen wird, wobei die Kaltbehandlung des Zyklus bei einer Temperatur, die niedriger als -50°C und als (Ms-50°C) ist, durchgeführt wird und die Wärmebehandlung nicht die Rekristallisation des Produkts, sofern sie nicht die letzte thermische Behandlung ist, mit sich bringt.

2. Verwendung nach Anspruch 1, bei der das Zwischenprodukt mindestens einem zusätzlichen Zyklus, der dem ersten Zyklus nachfolgt, unterzogen wird, wobei die Kaltbehandlung dieses zusätzlichen Zyklus bei einer Temperatur, die niedriger als -50°C und als (Mₛ-30°C) ist, durchgeführt wird und seine Wärmebehandlung bei einer Temperatur, die mindestens gleich 600°C ist und nicht die Rekristallisation des Zwischenprodukts mit mich bringt, sofern sie nicht die letzte Wärmebehandlung ist, durchgeführt wird und die Kalt- und Wärmebehandlungen der aufeinanderfofgenden Zyklen alternierend durchgeführt werden.

3. Verwendung nach einem der Ansprüche 1 oder 2, wobei das Zwischenprodukt aus einer Legierung mit Formgedächtnis besteht.

4. Verwendung nach einem der Ansprüche 1 bis 3, wobei die Temperatur der Kaltbehandlung des ersten Zyklus kleiner als -50°C und als (Mₛ-100°C) ist und wobei die Temperaturen der Kaltbehandlung der eventuell folgenden Zyklen kleiner als -50°C und als (Mₛ-80°C) sind.

5. Verwendung nach einem der Ansprüche 1 bis 4, wobei das Produkt durch Abschrecken mit Wasser nach der oder den Wärmebehandlung(en) abgekühlt wird.

6. Verwendung nach einem der Ansprüche 1 bis 4, wobei als Abkühlungsmittel der Kaltbehandlung(en) flüssiger Stickstoff oder Trockeneis verwendet wird.

7. Verwendung nach einem der Ansprüche 1 bis 6, wobei der erste Zyklus, sofern das zu behandelnde Produkt im Warmknetbearbeitungszustand ist, mit seiner Kaltbehandlung begonnen wird.

8. Verwendung nach einem der Ansprüche 1 bis 6, wobei der erste Zyklus, sofern das zu behandelnde Produkt im Kaltknetbearbeitungszustand ist, mit seiner Wärmebehandlung begonnen wird,

9. Verwendung nach einem der Ansprüche 1 bis 8, wobei die Anzahl der Zyklen der Wärmebehandlungen 1 bis 5 beträgt.

10. Verwendung nach einem der Ansprüche 1 bis 9, wobei das Produkt aus einer Legierung mit Formgedächtnis auf der Basis von Ti-Ni und insbesondere aus Ti-Ni mit 48 bis 52 Atom-% Ni besteht und die Temperatur(en) der Wärmebehandlung 700 bis 900°C beträgt (betragen).

11. Verwendung nach Anspruch 10, wobei das Produkt eine Dicke oder einen Durchmesser, die/der 2 mm nicht überschreitet, besitzt, die Temperatur der oder jeder Wärmebehandlung 750 bis 850°C und die Dauer der oder jeder Wärmebehandlung 1 bis 5 min betragen.

12. Verwendung nach Anspruch 10, wobei das Produkt eine Dicke oder einen Durchmesser zwischen 2 und 5 mm aufweist, die Temperatur der oder jeder Wärmebehandlun 750 bis 850°C und die Dauer der oder jeder Wärmebehandlung 5 bis 15 min betragen.

13. Verwendung nach einem der Ansprüche 1 bis 9, wobei das Produkt aus einer Legierung mit martensitischer Umwandlung eine Legierung mit Formgedächtnis eines der Typen Cu-Al-Ni, Cu-Zn-Al oder Cu-Zn-Mn ist.

14. Verwendung nach einem der Ansprüche 1 bis 9, wobei das Produkt aus einer Legierung mit martensitischer Umwandlung eine Legierung mit Formgedächtnis eines der Typen Fe-Mn-Si, Fe-Cr-Mn oder Fe-Cr-Si ist.

## Claims

1. Use of a heat treatment of a semi-manufactured product of alloy involving martensitic transformation, comprising in succession a cold treatment below the temperature Mₛ at which martensitic transformation of the semi-manufactured product begins and a hot treatment at a temperature which is at least equal to 700°C, to improve the ductility of said semi-manufactured product in relation to successive working operations, characterised in that after a working operation on said semi-manufactured product, it is subjected to a cycle of said heat treatment, the cold treatment of said cycle being effected at a temperature which is lower both than -50°C and (Mₛ-50°C), and the hot treatment not involving recrystallisation of the product when it is not the last heat treatment.

2. Use according to claim 1 wherein said semi-manufactured product is subjected to at least one supplementary cycle following said first cycle, the cold treatment of said supplementary cycle being at a temperature lower both than -50°C and (Mₛ-30°C) and its hot treatment being at a temperature which is at least equal to 600°C and not involving recrystallisation of said semi-manufactured product when it is not the last heat treatment, the cold and hot treatments of the successive cycles being alternate.

3. Use according to either one of claims 1 and 2 wherein said semi-manufactured product is a shape-memory alloy.

4. Use according to any one of claims 1 to 3 wherein the temperature of the cold treatment of the first cycle is lower both than -50°C and (Mₛ-100°C) and wherein the cold treatment temperatures of the optional following cycles are lower both than -50° and (Mₛ-80°C).

5. Use according to any one of claims 1 to 4 wherein the product is cooled by quenching with water after the hot treatment or treatments.

6. Use according to any one of claims 1 to 4 wherein liquid nitrogen or dry ice is used as the cooling agent of the cold treatment or treatments.

7. Use according to any one of claims 1 to 6 wherein, when the product to be treated is in the hot-worked state, the first cycle is begun with the cold treatment thereof.

8. Use according to any one of claims 1 to 6 wherein, when the product to be treated is in the cold-worked state, the first cycle is begun with the hot treatment thereof.

9. Use according to any one of claims 1 to 8 wherein the cycles of heat treatments number from 1 to 5.

10. Use according to any one of claims 1 to 9, said product being of shape-memory alloy based on Ti-Ni and in particular Ti-Ni with 48 to 52 atomic percent of Ni, the hot treatment temperature or temperatures being between 700° and 900°C.

11. Use according to claim 10 wherein said product is of a thickness or a diameter not exceeding 2 mm, the temperature and the duration of the or each hot treatment being respectively between 750° and 850°C and between 1 and 5 minutes.

12. Use according to claim 10 wherein said product is of a thickness or a diameter of between 2 and 5 mm, the temperature and the duration of the or each hot treatment being between 750 and 850°C and between 5 and 15 minutes.

13. Use according to any one of claims 1 to 9, said product of alloy involving martensitic transformation being a shape-memory alloy of one of the types Cu-Al-Ni, Cu-Zn-Al or Cu-Zn-Mn.

14. Use according to any one of claims 1 to 9, said product of alloy involving martensitic transformation being a shape-memory alloy of one of the types Fe-Mn-Si, Fe-Cr-Mn or Fe-Cr-Si.
